# EUROPÄISCHE PATENTSCHRIFT

(11) **EP 1 606 572 B1**
(45) Veröffentlichungstag und Bekanntmachung des Hinweises auf die Patenterteilung: **02.07.2008**
(21) Anmeldenummer: 04720579.4
(22) Anmeldetag: 15.03.2004
(51) Int. Cl.: F41H 5/04

(54) **HOCHFESTE FLÄCHENGEBILDE FÜR ENDBALLISTISCHEN SCHUTZ UND VERSCHLEISSSCHUTZ UND VERFAHREN ZU IHRER HERSTELLUNG**
HIGH-STRENGTH PLANAR STRUCTURES FOR END-BALLISTIC PROTECTION AND PROTECTION AGAINST WEAR AND METHOD FOR PRODUCING THE SAME
STRUCTURE PLATE HAUTEMENT RESISTANTE POUR LA PROTECTION BALISTIQUE ET LA PROTECTION CONTRE L'USURE ET PROCEDE DE FABRICATION DE LADITE STRUCTURE

(30) Priorität: 19.03.2003 DE 10313231
(43) Veröffentlichungstag der Anmeldung: 21.12.2005
(73) Patentinhaber: Fraunhofer-Gesellschaft zur Förderung der angewandten Forschung e.V., 80686 München (DE)
(72) Erfinder: ADLER, Jörg, 01662 Meissen (DE); IHLE, Jan, A-8530 Deutschlandsberg (AT)
(74) Vertreter: Rauschenbach, Marion
(86) Internationale Anmeldenummer: PCT/DE2004/000586
(87) Internationale Veröffentlichungsnummer: WO 2004/083768

(56) Entgegenhaltungen:
- EP-A- 0 967 453
- DE-A- 3 134 341
- US-A- 4 483 020
- US-A- 5 736 474
- US-A- 5 804 757

## Beschreibung

### Anwendungsgebiet der Erfindung

Die Erfindung bezieht sich auf die Gebiete der Werkstoffwissenschaften, der Keramik, der Materialien für Schutzpanzerungen und für Verschleißbeanspruchungen und betrifft hochfeste Flächengebilde für endballistischen Schutz, beispielsweise für den Schutz von Fahrzeugen und Personen, und für Verschleißschutz, beispielsweise für den Einsatz in Brechern, Mühlen, Förderrinnen und Rohren und ein Verfahren zu ihrer Herstellung.

### Stand der Technik

Zur Sicherung von Personen, Fahrzeugen und Einrichtungen im militärischen und auch im zivilen Bereich wird eine Konstruktion zur Sicherung des entsprechenden Objektes nach der jeweils spezifischen Bedrohung ausgelegt. Die Überlebensfähigkeit derartig geschützter Objekte kann durch den Einsatz von Schutzpanzerungen aus geschossfestem Material erhöht werden. Da die Rückhaltefähigkeit derartiger Schutzpanzerungen im Wesentlichen von der Oberflächenhärte der Schutzflächen der Panzerungselemente abhängt, wurden bisher in erster Linie Spezialstähle mit hoher Härte und entsprechend abgestimmter Zähigkeit, aber auch keramische Werkstoffe eingesetzt.

Aus der DE 198 56 597 A1, DE 34 26 457 C1 und aus US 6,332,390 sind ballistische Schutzpanzerungen bekannt, welche aus einem Backing-Material und darauf aufgebrachten Kacheln bestehen. Bei diesen geschossfesten Plattenmaterialien handelt es sich um geschosshemmende Flächengebilde mit einem textilen Laminat (Backing-Material), auf das Platten aus Keramik formschlüssig zueinander aufgeklebt sind. Dieser Werkstoffverbund soll, bei möglichst geringem Gewicht, Schüsse, insbesondere von Hartkerngeschossen mit hohen Geschwindigkeiten und damit hoher Auftreffenergie, unwirksam machen. Die durch das Geschoss eingebrachte Energie an der Einschussstelle wird im westlichen durch die Zerstörung der betroffenen Kachel abgebaut.

Wenn in vielen Fällen Stahl trotz des hohen Gewichtes für die Panzerung gegen Geschosse Anwendung findet, so im wesentlichen deshalb, weil durch die Härte und Elastizität des Stahls nur geringfügige Schädigungen am Panzermaterial auftreten, so dass folgende Treffer im Abstand von nur wenigen Millimetern zum vorherigen Treffer wiederum gehalten werden können.

Bei keramischen Werkstoffen ist dies jedoch völlig anders. Hier ist es zwar möglich, den ersten Treffer durch eine dünnere Schutzschicht von sehr geringem Gewicht im Vergleich zu Stahl zu halten, jedoch zerstört jeder Treffer im keramischen Material eine relativ große Fläche, so dass der nächste Treffer mit Sicherheit nur dann gehalten werden kann, wenn er auf ein vom zuerst getroffenen Keramikstück unabhängiges, d.h. separat aufgebrachtes Keramikstück auftrifft. Die Tatsache führt dazu, dass Keramikelemente, insbesondere Einzelkacheln verwendet werden müssen, um bei einem geringen Geschossabstand die Schutzwirkung nicht zu verlieren. Die Abstimmung der Plattengröße erfolgt deshalb meist nach dem möglichen Trefferabstand, was kleinere Kachelabmessungen zur Folge hat. Dadurch ergibt sich ein weiteres Problem, nämlich, wie die Kachelanordnung beschaffen sein muss, damit die zwangsläufig vorhandenen engen Spalte zwischen den Kacheln als Schwachstellen der Gesamtschutzschicht möglichst geschützt werden können.

Bei der Mosaikanordnung von keramischen Kacheln ist es deshalb allein wegen des Kantenproblems trotz einer bekannten Anordnung nach Art eines Verbundmauerwerkes (DE 34 26 457 C1) immer noch notwendig, eine höhere Dicke und damit ein höheres Gewicht zu verwenden. Dadurch kann das Problem der Schwachstelle bei den Kanten verringert werden, jedoch eine völlig gleiche Halteleistung bezüglich der Schutzwirkungen der Kacheln an den Kanten wird nicht erreicht.

Auch im Bereich des Verschleißschutzes ergeben sich Einsatzgebiete für Schutzpanzerungen, wie z.B. gegen Prallbeanspruchung oder Gleitverschleiß. Hohem Verschleiß ausgesetzte Platten oder Formstücke in Kanälen, Behältern, Sichtern, heißgehenden Zyklonen, Mühlen oder Brechern zeigen besonders starke Abrasionserscheinungen an den Kanten der sich berührenden Kacheln. Die Standfestigkeit der Verschleißpanzerung hängt demnach vorrangig von der Kantenstabilität ab, was eine höhere Dichte der Auskleidung zur Folge hat.

Weiterhin ist in der EP 0 967 453 A1, welche eine Grundlage für die unabhängigen Ansprüche 1 und 16 bildet, ein flexibles, aufprall- oder stoss-resistentes Compositmaterial beschrieben, welches eine Stossseite aufweist, die aufprallresistent ist und die aneinander grenzenden Platten eine vollständig stumpfe Kante aufweist. Weiterhin besteht dieses Compositmaterial aus einem flexiblen Material, welches mindestens aus einer Schicht besteht, welches eine hohe Widerstandskraft gegen lokale Deformationen aufweist und nichtballistische Eigenschaften hat. Und schließlich sind auf der Stossseite die Platten in das flexible Material eingebunden. Die Platten können eine vielfältige dreidimensionale Form, wie beispielsweise zylindrische, pyramidale, pyramidenstumpfartige oder winkelartige Formen, aufweisen.

### Darstellung des Wesens der Erfindung

Die Aufgabe der Erfindung besteht darin, hochfeste Flächengebilde für den endballistischen Schutz und Verschleißschutz anzugeben, bei denen nur im unmittelbaren Umfeld einer Geschosseinwirkung oder eines lokalen Verschleißes die Zerstörung des Flächengebildes erfolgt und ein einfaches Verfahren zu ihrer Herstellung

Die Aufgabe wird durch die in den Ansprüchen angegebene Erfindung gelöst. Weiterbildungen sind Gegenstand der Unteransprüche.

Das erfindungsgemäße hochfeste Flächengebilde für endballistischen Schutz und Verschleißschutz, bestehend aus Einzelkörpern, die, zusammengesetzt und auf einem Backing-Material befestigt und/oder ganz oder teilweise von einem Backing-Material umgeben, das hochfeste Flächengebilde ergeben, dadurch gekennzeichnet, dass
- die Einzelkörper die Form von regelmäßigen Pyramiden und Tetraedern oder unregelmäßigen Pentaedern und/oder Hexaedern aufweisen
   oder
- die Einzelkörper aus einem Formenverbund aus zusammengesetzten und miteinander verbundenen Formen regelmäßiger Pyramiden und Tetraeder oder unregelmäßiger Pentaeder und/oder Hexaeder bestehen,
wobei das Flächengebilde jeweils im Wesentlichen ebene Flächen auf der Ober- und Unterseite und außer den Spalten zwischen den Einzelkörpern keine weiteren Fehlstellen aufweist.

Die Ebenheit der Flächen zur Ober- und Unterseite richtet sich im Wesentlichen nach dem Anwendungsfall, der auch gebogene und/oder gewölbte Oberflächen erfordern kann.

Vorteilhafterweise bestehen die Einzelkörper und/oder die daraus zusammengesetzten Verbundkörper ganz oder teilweise aus keramischen und/oder metallischen Materialien, und besonders vorteilhafterweise aus keramischen Materialien, wie SiC, Si₃N₄, Al₂O₃, aus metallischen Materialien, wie Hartmetalle, höherfestem Stahl, wie V2A-Stahl, ST 52-3 oder aus Keramik-Metall-Verbundwerkstoffen.

Weiterhin vorteilhafterweise besteht ein Formenverbund aus 5 Pyramiden und 4 Tetraedern, der mehrfach wiederholt und jeweils als Formenverbund abwechselnd umgekehrt zusammengesetzt, das Flächengebilde ergibt.

Ebenfalls vorteilhafterweise ist die Verbindung der Einzelkörper durch Verkleben, Verschweißen, Löten oder durch Klammern realisiert.

Es ist auch von Vorteil, wenn die Einzelkörper des Flächengebildes jeweils nur eine Verbindung zum Backing-Material und/oder zu einem anderen flächigen Material aufweisen und dann umgekehrt zusammengesetzt ein vollständiges Flächengebilde ergeben. Besonders vorteilhaft ist in diesem Fall, wenn die Berührungsflächen der einzelnen Einzelkörper zueinander kraftschlüssig miteinander verbunden sind.

Auch vorteilhaft ist es, wenn die Einzelkörper und/oder die daraus zusammengesetzten Formenverbunde Abmessungen von 5 bis 200 mm, noch vorteilhafter Abmessungen von 10 bis 100 mm Kantenlänge aufweisen.

Weiterhin ist es vorteilhaft, wenn zwischen allen oder mehreren oder einzelnen Einzelkörpern des Flächengebildes ein teilweiser und/oder vollständiger formschlüssiger Kontakt ihrer Flächen und/oder Kanten besteht.

Im Falle des Vorliegens von Spalten zwischen den Flächen und/oder Kanten der Einzelkörper und/oder der daraus zusammengesetzten Formenverbunde sind diese vollständig gefüllt. Die Füllung kann dabei vorteilhafterweise ein Kleber oder ein Lot oder ein Gewebe sein.
Die Spalte zwischen den Flächen und/oder Kanten der Einzelkörper und/oder den daraus zusammengesetzten Formenverbunde sind vorteilhafterweise zwischen 0,1 und 10 mm breit, wobei bei geringeren Abmessungen der Einzelkörper und/oder der Formenverbunde auch geringere Spaltabmessungen vorliegen.

Beim erfindungsgemäßen Verfahren zur Herstellung von hochfesten Flächengebilden für endballistischen Schutz und Verschleißschutz werden
- Einzelkörper in Form von regelmäßigen Pyramiden und Tetraedern oder unregelmäßigen Pentaedern und/oder Hexaedern
   oder
- Einzelkörper als Formenverbund aus zusammengesetzten und miteinander verbundenen Formen regelmäßiger Pyramiden und Tetraeder oder unregelmäßiger Pentaeder und/oder Hexaeder
zu einem Flächengebilde zusammengesetzt,
wobei das Flächengebilde jeweils im Wesentlichen ebene Flächen auf der Ober- und Unterseite und außer den Spalten zwischen den Einzelkörpern keine weiteren Fehlstellen aufweist und mindestens auf einer Seite mit einem Backing-Material kraftschlüssig verbunden und/oder ganz oder teilweise von einem Backing-Material umgeben wird.

Von Vorteil ist es, wenn dabei die kraftschlüssige Verbindung der Einzelkörper und/oder daraus zusammengesetzte Formenverbunde mit dem Backing-Material und/oder mit einem anderen flächigen Material durch Kleben, Löten, Pressen, Schweißen realisiert wird.

Ebenfalls von Vorteil ist es, wenn aus 5 Pyramiden und 4 Tetraedern ein Formenverbund hergestellt wird, der beliebig oft wiederholt und jeweils abwechselnd umgekehrt zusammengesetzt wird, und damit zum Backing-Material und/oder zur Auftreffseite hin jeweils eine ebene und/oder gebogene und/oder gewölbte Oberfläche ausbilden.

Mit der erfindungsgemäßen Lösung ist es möglich, eine verbesserte Panzerung zum endballistischen Schutz und/oder zum Verschleißschutz zu erreichen, deren

Zerstörung durch Geschosseinwirkung oder Verschleiß nur im unmittelbaren Umfeld des Geschosskalibers oder der Verschleißeinwirkung auftritt und somit eine verbesserte Beständigkeit gegen Mehrfachbeschuss oder Dauerbeanspruchung durch Verschleiß aufweist. Dies gelingt erfindungsgemäß durch die Verkleinerung der Einzelkörper, was einerseits den Nachteil einer hohen Anzahl an Flächen gegenüber der Geschoss- oder Verschleißeinwirkung aufweist, erfindungsgemäß aber trotzdem eine verbesserte geschosshemmende oder verschleißhemmende Wirkung erreicht. Dieser Vorteil wird erreicht, indem die Schwachstellen einer derartigen Verbundfläche, die nach dem Stand der Technik bestanden, verringert und/oder nicht mehr unmittelbar in Einwirkungsrichtung der Geschosse oder des Verschleißes angeordnet worden sind.
Dieser Vorteil trifft auch für den Bereich des Verschleißschutzes zu, bei dem in erster Linie eine Prallbeanspruchung der Panzerung vorliegt.

Durch die erfindungsgemäße Lösung wird neben der verbesserten Anpassbarkeit des Flächengebildes an unregelmäßige Formen auch eine Verringerung des spezifischen Gewichtes erreicht, ohne die Schutzwirkung zu verschlechtern; im Gegenteil, es wird sogar in vielen Fällen eine verbesserte Schutzwirkung erreicht. Mit der erfindungsgemäßen Lösung wird die kritische Kantenstabilität und Kantenhärte des Flächengebildes auf die Halteleistung zum Backing-Material und ggf. eines weiteren flächigen Materials und der Härte des Materials des Flächengebildes jeweils ganz oder teilweise reduziert.

Unter der im Rahmen dieser Erfindung verwendeten Bezeichnung "Backing-Material" wird ein Material verstanden, auf das Einzelkörper und/oder ein oder mehrere Formenverbunde befestigt werden oder das die Einzelkörper und/oder ein oder mehrere Formenverbunde ganz oder teilweise umgibt. Im Falle des endballistischen Schutzes handelt es sich bei dem Backing-Material vorteilhafterweise um Fasergewebe-Formkörper und im Falle des Verschleißschutzes vorteilhafterweise um Metalle, beispielsweise in Form von Blechen. Die Verwendung von Metallblechen als Backing-Material für den endbaflistischen Schutz, als auch die Verwendung von Fasergewebe-Formkörpern als Backing-Material im Verschleißschutz ist ebenfalls denkbar.

Die Erfindung wird nachfolgend an mehreren Ausführungsbeispielen näher erläutert.

### Beispiel 1

Aus keramischen Platten aus flüssigphasengesintertem Siliciumcarbid werden mittels Trennschleifen 400 unregelmäßige Pentaeder mit den Abmessungen 30 x 20 x 20 mm (jeweils größte L x B x H) hergestellt. Die Form entspricht der Kombination aus einer regelmäßigen Pyramide und einem Tetraeder, die so verbunden sind, dass eine Keilform entsteht, wobei zwei Seiten die Fläche eines Parallelogramms ergeben, zwei Flächen die Form eines gleichschenkligen Dreiecks ergeben und die Grundfläche ein Quadrat ist.
Diese Pentaeder werden so zusammengesetzt, dass gegenüber dem Backing-Material, welches ein Aramid(faser)-Formkörper mit den Abmessungen 400 x 400 mm ist, und der Außenseite des zukünftigen Flächengebildes jeweils ebene Oberflächen entstehen. Die zusammengesetzten 400 Pentaeder bedecken mit ihrer ebenen Flächengebildeseite zum Backing-Material das gesamte Backing-Material. Diese Flächengebildeseite wird mit dem Backing-Material durch Kleben mit einem Zweikomponenten-Kunstharzkleber kraftschlüssig verbunden.
Ein derart hergestelltes Flächengebilde wird in eine Schutzpanzerung für ein Militärfahrzeug eingearbeitet.
Bei einer senkrechten Geschosseinwirkung eines Hartkerngeschosses von 12,7 mm Kaliber werden je Geschoss maximal 6 Pentaeder, üblicherweise aber nur 2 bis 4 Pentaeder, jeweils nur in unmittelbarer Umgebung der Einschussstelle zerstört. Aufgrund der Überdeckung der Panzerplatten bleibt, im Gegensatz zu herkömmlichen keramischen Schutzpanzerungen, die Schutzwirkung unmittelbar neben der Einschussstelle erhalten. Die maximal zerstörte Fläche beträgt 40 x 40 mm, üblicherweise aber nur 20 x 40 mm.
Im Vergleich dazu werden bei einer herkömmlichen Plattenanordnung von Platten einer Größe von 75 x 75 x 20 mm in Form eines Mauerwerkes maximal eine Fläche von 150 x 150 mm, üblicherweise 75 x 75 mm zerstört.
Bei der erfindungsgemäßen Lösung wird der Schuss auch gehalten, wenn das Geschoss auf die Kanten der sich berührenden Pentaeder trifft.
Dagegen wird bei der herkömmlichen Plattenanordnung der Schuss nicht gehalten, wenn das Geschoss auf die sich berührenden Plattenkanten trifft. Daher ist bei der herkömmlichen Anordnung eine höhere Plattendicke von mindestens 30 mm erforderlich, um den Schuss zuverlässig zu halten, was in einer 33 %-igen Gewichtserhöhung resultiert.

### Beispiel 2

Ein stranggegossener hochfester Stahl (ST 52-3) mit einem dreieckigen Querschnitt wird durch schräges Abschneiden des Stranges zu Pyramiden mit einer Grundfläche von 40 x 40 mm und einer Höhe von 40 mm verarbeitet. Aus einem ebensolchen Stahlstrang und nachfolgendem schrägen Schneiden werden Tetraeder mit einer Länge der sich jeweils rechtwinklig gegenüberliegenden Kanten von 40 mm und einer Höhe von 40 mm hergestellt. Dabei werden 200 Pyramiden mit jeweils einem Tetraeder bereits durch Verlöten mit einem Weichlot kraftschlüssig zu einem Formenverbund miteinander verbunden. Die Pyramiden und Tetraeder als Formenverbund werden jeweils zu 200 Stück in einem Rahmen zu einem ebenen Flächengebilde angeordnet. Die dem Backing-Material zugewandte Seite wird mit dem Backing-Material aus einem Stahlblech der Qualität ST37 der Abmessungen 400 x 400 mm mit einem Weichlot und entsprechendem Flussmittel miteinander verbunden.
Ein derart hergestelltes Flächengebilde wird als Schutzpanzerung für die Prallplatte eines Hammerbrechers eingearbeitet.
Bei der Abrasionsbeanspruchung an der Prallplatte werden die sich berührenden Kanten der Panzerplatten stärker erodiert als die Platten selbst.
Bei der erfindungsgemäßen Lösung verläuft die Teilung aufgrund der Anordnung der Tetraeder und Pyramiden schräg zur Beanspruchungsrichtung, wodurch sich eine verringerte Abrasion an den sich berührenden Kanten ergibt, was eine um die 1½ - fache längere Einsatzdauer zur Folge hat. Aufgrund der Lötverbindung sind eine Auswechslung der Schutzplatten und eine Wiederverwendung der Sicherungseinrichtung möglich.

## Patentansprüche

1. Hochfeste Flächengebilde für endballistischen Schutz und Verschleißschutz, bestehend aus Einzelkörpern, die, zusammengesetzt und auf einem Backing-Material befestigt und/oder ganz oder teilweise von einem Backing-Material umgeben, das hochfeste Flächengebilde ergeben, **dadurch gekennzeichnet, dass**
- die Einzelkörper die Form von regelmäßigen Pyramiden und Tetraedern oder unregelmäßigen Pentaedern und/oder Hexaedern aufweisen
oder
- die Einzelkörper aus einem Formenverbund aus zusammengesetzten und miteinander verbundenen Formen regelmäßiger Pyramiden und Tetraeder oder unregelmäßiger Pentaeder und/oder Hexaeder bestehen,
wobei das Flächengebilde jeweils im Wesentlichen ebene Flächen auf der Ober- und Unterseite und außer den Spalten zwischen den Einzelkörpern keine weiteren Fehlstellen aufweist.

2. Flächengebilde nach Anspruch 1, bei dem die Einzelkörper und/oder die daraus zusammengesetzten Formenverbunde ganz oder teilweise aus keramischen und/oder metallischen Materialien bestehen.

3. Flächengebilde nach Anspruch 2, bei dem als keramische Materialien SiC, Si₃N₄, Al₂O₃ eingesetzt sind.

4. Flächengebilde nach Anspruch 2, bei dem als metallische Materialien Hartmetalle oder höherfeste Stähle eingesetzt sind.

5. Flächengebilde nach Anspruch 2, bei dem die Einzelkörper und/oder die daraus zusammengesetzten Formenverbunde aus Keramik-Metall-Verbundwerkstoffen bestehen.

6. Flächengebilde nach Anspruch 1, bei dem ein Formenverbund aus 5 Pyramiden und 4 Tetraedern besteht, der mehrfach wiederholt und jeweils als Formenverbund abwechselnd umgekehrt zusammengesetzt, das Flächengebilde bildet.

7. Flächengebilde nach Anspruch 1, bei dem die Verbindung der Einzelkörper durch Verkleben, Verschweißen, Löten oder durch Klammern realisiert ist.

8. Flächengebilde nach Anspruch 1, bei dem die Einzelkörper des Flächengebildes jeweils nur eine Verbindung zum Backing-Material und/oder zu einem anderen flächigen Material aufweisen und dann umgekehrt zusammengesetzt ein vollständiges Flächengebilde ergeben.

9. Flächengebilde nach Anspruch 8, bei dem die Berührungsflächen der Einzelkörper zueinander kraftschlüssig miteinander verbunden sind.

10. Flächengebilde nach Anspruch 1, bei dem die Einzelkörper und/oder die daraus zusammengesetzten Formenverbunde Abmessungen von 5 bis 200 mm Kantenlänge aufweisen.

11. Flächengebilde nach Anspruch 10, bei dem die Einzelkörper und/oder die daraus zusammengesetzten Formenverbunde Abmessungen von 10 bis 100 mm Kantenlänge aufweisen.

12. Flächengebilde nach Anspruch 1, bei dem zwischen allen oder mehreren oder einzelnen Einzelkörpern des Flächengebildes ein formschlüssiger Kontakt ihrer Flächen und/oder Kanten besteht.

13. Flächengebilde nach Anspruch 1, bei dem im Falle des Vorliegens von Spalten zwischen den Flächen und/oder Kanten der Einzelkörper und/oder der daraus zusammengesetzten Formenverbunde diese vollständig gefüllt sind.

14. Flächengebilde nach Anspruch 13, bei dem die Füllung der Spalte durch einen Kleber oder ein Lot oder ein Gewebe realisiert ist.

15. Flächengebilde nach Anspruch 13, bei dem die Spalte zwischen den Flächen und/oder Kanten der Einzelkörper und/oder der daraus zusammengesetzten Formenverbunde zwischen 0,1 und 10 mm breit sind, wobei bei geringeren Abmessungen der Einzelkörper und/oder der Formenverbunde auch geringere Spaltabmessungen vorliegen.

16. Verfahren zur Herstellung von hochfesten Flächengebilden für endballistischen Schutz und Verschleißschutz nach mindestens einem der Ansprüche 1 bis 15, **dadurch gekennzeichnet dass**
- Einzelkörper in Form von regelmäßigen Pyramiden und Tetraedern oder unregelmäßigen Pentaedern und/oder Hexaedern
oder
- Einzelkörper als Formenverbund aus zusammengesetzten und miteinander verbundenen Formen regelmäßiger Pyramiden und Tetraeder oder unregelmäßiger Pentaeder und/oder Hexaeder
zu einem Flächengebilde zusammengesetzt werden,
wobei das Flächengebilde jeweils im Wesentlichen ebene Flächen auf der Ober- und Unterseite und außer den Spalten zwischen den Einzelkörpern keine weiteren Fehlstellen aufweist und mindestens auf einer Seite mit einem Backing-Material kraftschlüssig verbunden und/oder ganz oder teilweise von einem Backing-Material umgeben wird.

17. Verfahren nach Anspruch 16, bei dem die kraftschlüssige Verbindung der Einzelkörper und/oder daraus zusammengesetzte Formenverbunde mit dem Backing-Material und/oder einem anderen flächigen Material durch Kleben, Löten, Pressen, Schweißen realisiert wird.

18. Verfahren nach Anspruch 16, bei dem die aus 5 Pyramiden und 4 Tetraedern ein Formenverbund hergestellt wird, der beliebig oft wiederholt und die Formenverbunde jeweils abwechselnd umgekehrt zusammengesetzt wird, und damit zum Backing-Material und/oder zur Auftreffseite hin jeweils eine ebene und/oder gebogenen und/oder gewölbte Oberfläche ausbildet.

## Claims

1. High-strength large-area structure for final-ballistic protection and wear protection, comprising individual bodies which, when assembled and mounted on a backing material and/or entirely or partially surrounded by a backing material, produce the high-strength large-area structure, **characterized in that**
- the individual bodies are in the form of regular pyramids and tetrahedra or irregular pentahedra and/or hexahedra,
or
- the individual bodies comprise a shape composite composed of assembled shapes, connected to one another, of regular pyramids and tetrahedra or irregular pentahedra and/or hexahedra,
with the large-area structure in each case having essentially smooth surfaces on the upper face and lower face, and having no further flaws apart from the gaps between the individual bodies.

2. Large-area structure according to Claim 1, in which the individual bodies and/or the shape composites assembled from them are entirely or partially composed of ceramic and/or metallic materials.

3. Large-area structure according to Claim 2, in which SiC, Si₃N₄ and Al₂O₃ are used as ceramic materials.

4. Large-area structure according to Claim 2, in which hard metals or high-strength steels are used as metallic materials.

5. Large-area structure according to Claim 2, in which the individual bodies and/or the shape composites assembled from them are composed of ceramic-metal composite materials.

6. Large-area structure according to Claim 1, in which a shape composite comprises five pyramids and four tetrahedra, is repeated a plurality of times and is in each case assembled, alternately reversed, as a shape composite which forms the large-area structure.

7. Large-area structure according to Claim 1, in which the individual bodies are connected by adhesive bonding, welding, soldering or by means of brackets.

8. Large-area structure according to Claim 1, in which the individual bodies of the large-area structure each have only one connection to the backing material and/or to some other large-area material and then, when assembled reversed, result in a complete large-area structure.

9. Large-area structure according to Claim 8, in which the touching surfaces of the individual bodies are connected to one another by force fits.

10. Large-area structure according to Claim 1, in which the individual bodies and/or the shape composites assembled from them have dimensions with edge lengths from 5 to 200 millimetres.

11. Large-area structure according t0 Claim 10, in which the individual bodies and/or the shape composites assembled from them have dimensions with edge lengths from 10 to 100 millimetres.

12. Large-area structure according to Claim 1, in which there is an interlocking contact between the surfaces and/or edges of all, of a plurality or of single individual bodies in the large-area structure.

13. Large-area structure according to Claim 1, in which, when there are gaps between the surfaces and/or edges of the individual bodies and/or the shape composites assembled from them, these gaps are completely filled.

14. Large-area structure according to Claim 13, in which the gaps are filled by an adhesive, a solder or a fabric.

15. Large-area structure according to Claim 13, in which the gaps between the surfaces and/or edges of the individual bodies and/or of the shape composites assembled from them have a width of between 0.1 and 10 millimetres, with smaller gap dimensions also being possible if the dimensions of the individual bodies and/or of the shape composites are smaller.

16. Method for production of high-strength large-area structures for final-ballistic protection and wear protection according to at least one of Claims 1 to 15,
**characterized in that**
- individual bodies in the form of regular pyramids and tetrahedra or irregular pentahedra and/or hexahedra
or
- individual bodies as a shape composite of assembled shapes, connected to one another, of regular pyramids and tetrahedra or irregular pentahedra and/or hexahedra
are assembled to form a large-area structure,
with the large-area structure in each case having essentially smooth surfaces on the upper face and lower face and having no further flaws apart from the gaps between the individual bodies, and being connected with a force fit to a backing material on at least one side and/or being entirely or partially surrounded by a backing material.

17. Method according to Claim 16, in which the individual bodies and/or the shape composites assembled from them are connected by force fits to the backing material and/or to some other large-area material by adhesive bonding, soldering, pressing or welding.

18. Method according to Claim 16, in which a shape composite is produced from 5 pyramids and 4 tetrahedra, is repeated as often as desired, and the shape composites are in each case assembled alternately reversed, thus forming a smooth and/or curved and/or convex surface on the backing material and/or on the touching side.

## Revendications

1. Structure plate hautement résistante pour la protection balistique et la protection contre l'usure, se composant de corps individuels qui, rassemblés et fixés sur un matériau de support et/ou entourés entièrement ou partiellement par un matériau de support, définissent la structure plate hautement résistante, **caractérisée en ce que**
- les corps individuels présentent la forme de pyramides régulières et de tétraèdres réguliers ou de pentaèdres et/ou d'hexaèdres irréguliers
ou
- les corps individuels sont composés d'un assemblage de formes composé de formes, rassemblées et assemblées les unes aux autres, de pyramides régulières et de tétraèdres réguliers ou de pentaèdres et/ou d'hexaèdres irréguliers,
dans laquelle la structure plate présente chaque fois des surfaces essentiellement planes sur sa face supérieure et inférieure et ne présente aucun autre défaut, hormis les interstices entre les corps individuels.

2. Structure plate selon la revendication 1, dans laquelle les corps individuels et/ou les assemblages de formes composés à partir de ceux-ci se composent entièrement ou partiellement de matériaux céramiques et/ou métalliques.

3. Structure plate selon la revendication 2, dans laquelle on utilise comme matériaux céramiques SiC, Si₃N₄, Al₂O₃.

4. Structure plate selon la revendication 2, dans laquelle on utilise comme matériaux métalliques des métaux durs ou des aciers à résistance accrue.

5. Structure plate selon la revendication 2, dans laquelle les corps individuels et/ou les assemblages de formes composés à partir de ceux-ci sont constitués de matériaux composites céramique-métal.

6. Structure plate selon la revendication 1, dans laquelle un assemblage de formes se compose de 5 pyramides et 4 tétraèdres, assemblage qui, répété à plusieurs reprises et composé chaque fois alternativement en un assemblage de formes inverse, forme la structure plate.

7. Structure plate selon la revendication 1, dans laquelle la liaison des corps individuels est réalisée par collage, soudage, brasage ou par agrafage.

8. Structure plate selon la revendication 1, dans laquelle les corps individuels de la structure plate ne présentent chaque fois qu'une seule liaison avec le matériau de support et/ou avec un autre matériau plat et définissent ainsi une structure plate complète de composition inverse.

9. Structure plate selon la revendication 8, dans laquelle les surfaces de contact des corps individuels sont assemblées l'une à l'autre en complémentarité de force l'une avec l'autre.

10. Structure plate selon la revendication 1, dans laquelle les corps individuels et/ou les assemblages de formes composés à partir de ceux-ci présentent des dimensions de 5 à 200 mm pour la longueur des arêtes.

11. Structure plate selon la revendication 10, dans laquelle les corps individuels et/ou les assemblages de formes composés à partir de ceux-ci présentent des dimensions de 10 à 100 mm pour la longueur des arêtes.

12. Structure plate selon la revendication 1, dans laquelle il existe un contact en complémentarité de forme des surfaces et/ou des arêtes entre tous ou plusieurs ou quelques corps individuels de la structure plate.

13. Structure plate selon la revendication 1, dans laquelle, lorsqu'il existe des interstices entre les surfaces et/ou les arêtes des corps individuels et/ou des assemblages de formes composés à partir de ceux-ci, ceux-ci sont entièrement remplis.

14. Structure plate selon la revendication 13, dans laquelle le remplissage des interstices est effectué au moyen d'une colle ou d'une brasure ou d'un tissu.

15. Structure plate selon la revendication 13, dans laquelle les interstices entre les surfaces et/ou les arêtes des corps individuels et/ou des assemblages de formes composés à partir de ceux-ci ont une largeur comprise entre 0,1 et 10 mm, les dimensions des interstices étant également plus petites lorsque les dimensions des corps individuels et/ou des assemblages de forme composés à partir de ceux-ci sont plus petites.

16. Procédé de fabrication de structures plates hautement résistantes pour la protection balistique et la protection contre l'usure selon au moins une des revendications 1 à 15, **caractérisé en ce que**
- des corps individuels en forme de pyramides régulières et de tétraèdres réguliers ou de pentaèdres et/ou d'hexaèdres irréguliers
ou
- des corps individuels composés d'un assemblage de formes composé de formes, rassemblées et assemblées les unes aux autres, de pyramides régulières et de tétraèdres réguliers ou de pentaèdres et/ou d'hexaèdres irréguliers,
sont rassemblés en une structure plate, dans laquelle la structure plate présente chaque fois des surfaces essentiellement planes sur sa face supérieure et inférieure et ne présente aucun autre défaut, hormis les interstices entre les corps individuels, et est assemblée au moins sur une face en complémentarité de force à un matériau de support et/ou est entourée entièrement ou partiellement par un matériau de support.

17. Procédé selon la revendication 16, dans lequel la liaison en complémentarité de force des corps individuels et/ou des assemblages de formes composés à partir de ceux-ci avec le matériau de support et/ou avec un autre matériau plat est effectuée par collage, brasage, pressage, soudage.

18. Procédé selon la revendication 16, dans lequel on fabrique à partir de 5 pyramides et de 4 tétraèdres un assemblage de formes, qui est répété à volonté et les assemblages de formes sont chaque fois composés alternativement de manière inverse, et il se forme ainsi chaque fois une surface plane et/ou incurvée et/ou arquée vers le matériau de support et/ou vers la face d'impact.
